# FASCICULE DE BREVET EUROPEEN

(11) **EP 4 244 002 B1**
(45) Date de publication et mention de la délivrance du brevet: **05.11.2025**
(21) Numéro de dépôt: 21848163.8
(22) Date de dépôt: 02.12.2021
(51) Int. Cl.: B22D 7/06, B22D 11/00, B22D 11/041, B22D 11/055, B22D 11/059, B22D 15/00, B22D 27/04

(54) **ANNEAU MOULEUR POUR L'OBTENTION D'UN PRODUIT EN ALLIAGE DE TITANE OU EN INTERMÉTALLIQUE TIAL ET PROCÉDÉ L'UTILISANT**
GIESSRING ZUR HERSTELLUNG EINES PRODUKTS AUS TITANLEGIERUNG ODER EINER INTERMETALLISCHEN TITAN-ALUMINIUM-VERBINDUNG UND VERFAHREN MIT VERWENDUNG DAVON
CASTING RING FOR OBTAINING A PRODUCT MADE OF TITANIUM ALLOY OR A TITANIUM-ALUMINIUM INTERMETALLIC COMPOUND AND METHOD USING SAME

(30) Priorité: 03.12.2020 FR 2012626
(43) Date de publication de la demande: 20.09.2023
(73) Titulaire: SAFRAN, 75015 Paris (FR)
(72) Inventeur: SALLOT, Pierre Jean, 77550 Moissy-Cramayel (FR)
(74) Mandataire: Ernest Gutmann - Yves Plasseraud S.A.S.
(86) Numéro de dépôt international: PCT/FR2021/052183
(87) Numéro de publication internationale: WO 2022/117965

(56) Documents cités:
- JP-A- H0 352 747
- US-A1- 2006 070 716
- US-A1- 2009 008 059

## Description

### Domaine technique

La présente invention concerne le domaine de l'élaboration d'alliages, notamment les alliages aéronautiques comme les alliages à base titane ou les intermétalliques TiAl, notamment des anneaux mouleurs utilisés pour obtenir des lingots et les procédés utilisant de tels anneaux mouleurs.

### Technique antérieure

L'élaboration d'alliages, notamment par tirage de lingot, consiste principalement à chauffer une matière première dans un creuset pour la faire fondre et à la couler dans un anneau mouleur qui conférera au lingot sa forme.

Les anneaux mouleurs sont généralement en partie constitués de cuivre et peuvent être refroidis à l'eau. Le cuivre est utilisé en raison de sa conductivité thermique élevée permettant de bons échanges thermiques, mais aussi en raison de sa bonne ductilité facilitant son utilisation en limitant les risques de rupture de cette pièce critique. Ainsi, le cuivre convient particulièrement à la réalisation des zones de l'anneau mouleur devant être refroidies, appelées zones froides.

En ce qui concerne les zones devant être chauffées, dites zones chaudes, les céramiques de fonderie, telles que l'alumine, l'yttrine, la zircone ou leurs dérivés et composites, sont généralement les plus adaptées pour la fabrication d'alliage.

Malheureusement, ces matériaux présentent des inconvénients pour la fabrication d'alliages à base titane ou d'alliages intermétalliques TiAl. En effet, ces alliages à l'état fondu réagissent fortement avec les céramiques de fonderie, conduisant à l'érosion de l'anneau mouleur et à l'incorporation dans l'alliage d'inclusions céramiques solides arrachées à la paroi de l'anneau mouleur. Pis encore, les céramiques de fonderie étant des oxydes, l'oxygène qu'elles contiennent contamine les alliages et les fragilise.

Par ailleurs, les céramiques de fonderie n'étant pas conductrices thermiques, l'utilisation d'une résistance électrique externe est nécessaire. Si un chauffage par induction est souhaité, un suscepteur additionnel entourant l'anneau mouleur est nécessaire pour éviter un couplage direct avec l'alliage en cours de solidification dans l'anneau mouleur. En effet, un tel couplage génère des vortex de circulation de l'alliage en fusion, déstabilisant alors le front de solidification.

Des métaux réfractaires sont occasionnellement utilisés pour réaliser les zones chaudes. Cependant, le risque d'interactions chimiques entre ces derniers et les alliages à base titane ou intermétalliques TiAl est élevé. Notamment, des eutectiques à bas point de fusion peuvent se former et conduire à la formation de défauts critiques dans ces alliages.

Récemment, le nitrure d'aluminium a été utilisé pour la fabrication de creuset de fonderie qui s'est révélé prometteur. Ce matériau est néanmoins onéreux.

Le document US2006070716 divulgue un anneau mouleur pour le moulage en coulée continue d'un alliage base cuivre, anneau réalisé en un alliage en phase MAX.

### Résumé

La présente divulgation vient améliorer la situation.

Pour cela, la présente invention propose un anneau mouleur pour le moulage d'un lingot d'alliage à base de titane ou intermétallique TiAl, formé d'un tube avec une première et une deuxième extrémité et comprenant :
- un premier tronçon en cuivre, et s'étendant à partir de la première extrémité, notamment sur une longueur L1 comprise entre 0,065 et 0,09 m ;
- un deuxième tronçon en un matériau en un alliage en phase MAX et s'étendant à partir du premier tronçon, notamment sur une longueur L2 comprise entre 0,17 et 0,3 m ;
dans lequel la phase MAX est choisie parmi : Nb₄Al₁C₃, Nb₂AlC, Ti₂AlC et Ti₂AlN.

Grâce à l'utilisation d'un tel anneau mouleur, il n'y a pas de risque de contamination de l'alliage fabriqué car les éléments composant le matériau de l'anneau mouleur sont des éléments généralement présents dans les alliages à base titane et intermétalliques TiAl. Il n'y a donc pas de risque que celui-ci soit fragilisé par l'inclusion d'éléments étrangers, tel que l'oxygène des céramiques de fonderie. Par ailleurs, un tel anneau mouleur présente une bonne résistance au choc thermique et une faible dilatation thermique.

D'autres caractéristiques optionnelles et non limitatives sont décrites ci-après.

La surface interne du tube au niveau du deuxième tronçon peut être recouverte d'une ou de plusieurs couches, chacune des couches est dans un matériau choisi parmi : Nb₄Al₁C₃, Nb₂AlC, Ti₂AlC, Ti₂AlN et AlN.

Lorsque le matériau est Nb₄Al₁C₃, la surface interne du tube au niveau du deuxième tronçon peut être recouverte, de l'extérieur vers l'intérieur :
- d'une seule couche en Nb₂AlC ;
- d'une première couche en Nb₂AlC et d'une deuxième couche en Ti₂AlC ;
- d'une première couche en Nb₂AlC, d'une deuxième couche en Ti₂AlC et d'une troisième couche en AlN ; ou
- d'une première couche en Nb₂AlC, d'une deuxième couche en Ti₂AlC, d'une troisième couche en Ti₂AlN et d'une quatrième couche en AlN.

Lorsque le matériau est Nb₂AlC, la surface interne du tube au niveau du deuxième tronçon peut être recouverte, de l'extérieur vers l'intérieur :
- d'une seule couche en Ti₂AlC ;
- d'une première couche en Ti₂AlC et d'une deuxième couche en AlN ; ou
- d'une première couche en Ti₂AlC, d'une deuxième couche en Ti₂AlN et d'une troisième couche en AlN.

Lorsque la matériau est Ti₂AlC, la surface interne du tube au niveau du deuxième tronçon peut être recouverte, de l'extérieur vers l'intérieur :
- d'une seule couche en AlN ; ou
- d'une première couche en Ti₂AlN et d'une deuxième couche en AlN.

Le premier tronçon et le deuxième tronçon peuvent être reliés l'un à l'autre par une jonction réalisée par assemblage mécanique ou soudage.

L'anneau mouleur peut en outre comprendre un troisième tronçon s'étendant à partir du deuxième tronçon jusqu'à la deuxième extrémité, notamment sur une longueur d'au moins 0,03 m, et en un matériau thermiquement conducteur.

L'anneau mouleur peut en outre comprendre une collerette s'étendant à partir de la première extrémité perpendiculairement à l'extension du premier tronçon et vers l'extérieur.

Dans un autre aspect, la présente invention concerne un procédé d'obtention d'un produit en alliage de titane ou en intermétallique TiAl par fusion par torche plasma, l'alliage présentant une structure dirigée.

Le procédé comprend :
- la sélection d'un anneau mouleur tel que décrit ci-dessus et dont la longueur L1 est comprise entre 0,065 et 0,09 m et la longueur L2 entre 0,17 et 0,3 m, et dont l'épaisseur e1 et e2 des premier et deuxième tronçons est choisie conformément aux inéquations Math.1 et Math. 2 ci-dessous, où R est le rayon intérieur de l'anneau mouleur, ΔT1 est le gradient thermique maximal souhaité dans le premier tronçon, ΔT2 est le gradient thermique maximal souhaité dans le deuxième tronçon, A1 est égal à 9 °C.m et A2 à 60 °C.m, L1ₘᵢₙ est égal à 0,065 m, L1ₘₐₓ à 0,09 m, L2ₘᵢₙ à 0,17 m, et L2ₘₐₓ à 0,3 m ;
- le chauffage de la surface de l'alliage fondu au niveau de l'anneau mouleur ;
- le refroidissement du premier tronçon de l'anneau mouleur formant une zone froide, le refroidissement formant une couronne semi-solide d'alliage ;
- le chauffage du deuxième tronçon de l'anneau mouleur formant une zone chaude engendrant ainsi un front de solidification de l'alliage dans cette zone chaude et dont la planéité par rapport à un plan perpendiculaire à une direction de tirage est inférieure à 10° ; et
- le tirage de l'alliage solidifié à une vitesse supérieure à 10⁻⁴ m/s suivant une direction de tirage.
$R \left(exp\left(\frac{L {1}_{min} Δ T 1}{A 1}\right)-1\right) \leq e 1 \leq R \left(exp\left(\frac{L {1}_{max} Δ T 1}{A 1}\right)-1\right)$$R \left(exp\left(\frac{L {2}_{min} Δ T 2}{A 2}\right)-1\right) \leq e 2 \leq R \left(exp\left(\frac{L {2}_{max} Δ T 2}{A 2}\right)-1\right)$

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] montre un schéma illustrant le procédé de fusion par torche plasma en creuset froid utilisant l'anneau mouleur selon l'invention.
**Fig. 2**
   **[****Fig. 2****]** illustre un anneau mouleur selon l'invention avec une zone froide et une zone chaude.
**Fig. 3**
   [Fig. 3] illustre un anneau mouleur selon l'invention avec une zone froide, une zone chaude et une deuxième zone froide.
**Fig. 4**
   [Fig. 4] montre l'angle α formé par le front de solidification par rapport à un plan perpendiculaire à la direction de tirage en fonction de la longueur de la zone froide L1 et de la longueur de la zone chaude L2 à une vitesse de tirage de 0,00015 m/s.
**Fig. 5**
   [Fig. 5] montre l'angle α formé par le front de solidification par rapport à un plan perpendiculaire à la direction de tirage en fonction de la longueur de la zone froide L1 et de la longueur de la zone chaude L2 à une vitesse de tirage de 0,0003 m/s.
**Fig. 6**
   [Fig. 6] montre l'angle α formé par le front de solidification par rapport à un plan perpendiculaire à la direction de tirage en fonction de la longueur de la zone froide L1 et de la longueur de la zone chaude L2 à une vitesse de tirage de 0,00045 m/s.
**Fig. 7**
   [Fig. 7] montre l'angle α formé par le front de solidification par rapport à un plan perpendiculaire à la direction de tirage en fonction de la longueur de la zone chaude L2 et de la longueur de la zone froide L3 à une vitesse de tirage de 0,0003 m/s, pour une longueur de zone froide L1 de 0,077 m environ.

Dans les figures 4 à 7 ci-dessus, les lignes sont des lignes isoplèthes joignant des points de même valeur angulaire. La ligne continue indique la limite entre le domaine où l'angle α est supérieur à 10° et le domaine où il est inférieur à 10°. Plus le motif est noir et plus l'angle est important.

### Exposé

Un anneau mouleur selon la présente invention est décrit ci-après en référence à la figure 2 et à la figure 3. Un tel anneau mouleur 1 est particulièrement adapté pour le moulage d'un lingot d'alliage à base de titane ou intermétallique TiAl, formé d'un tube avec une première extrémité 11 et une deuxième extrémité 12.

L'anneau mouleur 1 comprend un premier tronçon 13 et un deuxième tronçon 14 de tube. Le premier tronçon 13 est en cuivre, et s'étend à partir de la première extrémité 11, notamment sur une longueur L1 comprise entre 0,065 et 0,09 m. Le deuxième tronçon 14 est en un alliage en phase MAX et s'étend à partir du premier tronçon 13, notamment sur une longueur L2 comprise entre 0,17 et 0,3 m ; la phase MAX étant choisie parmi : Nb₄Al₁C₃, Nb₂AlC, Ti₂AlC et Ti₂AlN. Ces phases MAX sont les phases les plus compatibles avec les compositions des alliages à base de titane et des alliages intermétalliques TiAl. En effet, outre les éléments titane et aluminium, de tels alliages comprennent d'autres éléments dont les plus communément utilisés sont le zirconium, molybdène, le niobium, le chrome, le tungstène, le vanadium, le carbone et le bore. Ainsi, les seules phases MAX retenues présentent toutes l'aluminium au site A. Par ailleurs, ces phases MAX retenues sont compatibles avec une température propre des températures de fusion des alliages à base de titane et des alliages intermétalliques TiAl qui sont proches de 1500°C.

L'anneau mouleur 1 peut comprendre en outre un troisième tronçon 15 s'étendant à partir du deuxième tronçon 14 jusqu'à la deuxième extrémité 12, notamment sur une longueur L3 d'au moins 0,03 m, et en un matériau thermiquement conducteur.

Les longueurs L1, L2 et L3 ont été déterminées par simulation dans le but notamment d'obtenir un front de solidification perpendiculaire à la direction de tirage, c'est-à-dire à l'axe longitudinal de l'anneau mouleur 1. Les résultats de ses simulations sont montrés sur les figures 3 à 6. Ces figures montrent l'impact du choix des longueurs L1 et L2 sur la planéité du front de solidification à des vitesses de tirage différentes, respectivement 0,00015 m/s, 0,0003 m/s et 0,00045 m/s. Plus le front de solidification est plan et plus le domaine correspondant est clair. On constate que plus la vitesse de tirage est importante et plus le domaine correspondant à un front de solidification formant un angle inférieur à 10° par rapport à un plan perpendiculaire à la direction de tirage se réduit. L'angle est mesuré au niveau de la surface interne de l'anneau mouleur dans un plan comprenant l'axe longitudinal du lingot tiré colinéaire à la direction de tirage ; cet angle est celui entre une droite résultant de l'intersection entre le plan considéré et le plan perpendiculaire à l'axe de tirage et une droite tangente à la courbe résultant de l'intersection entre le plan considéré et le front de solidification prise à la surface interne de l'anneau mouleur. Les intervalles de longueurs ont été définis afin d'avoir un bon compromis entre planéité du front de solidification et gamme de vitesse de tirage sur laquelle le procédé est applicable. Lorsque la longueur L1 et la longueur L2 sont situées dans les intervalles précités, l'angle est inférieur à 10° pour une large gamme de vitesse de tirage.

Le premier tronçon **13** est une zone froide et sert notamment de surface d'échange thermique entre l'alliage qui a été déversé dans l'anneau mouleur et un circuit de fluide caloporteur, permettant de maintenir la température de l'alliage à environ 25°C à ce niveau. Le cuivre présente une conductivité thermique élevée tout en étant ductile.

Le deuxième tronçon **14** est une zone chaude, c'est-à-dire une zone qui est chauffée pour faire refondre l'alliage à ce niveau permettant alors d'obtenir un front de solidification le plus plan possible, notamment avec un angle inférieur à 10°.

Pour les alliages contenant du niobium et de l'aluminium, les phases Nb₄AlC₃ et Nb₂AlC peuvent être utilisées seules. Dans d'autres cas, il est préférable que la surface interne du tube au niveau du deuxième tronçon soit recouverte d'une ou de plusieurs couches, chacune des couches est dans un matériau choisi parmi : Nb₄AlC₃, Nb₂AlC, Ti₂AlC, Ti₂AlN et AlN.

Par exemple, lorsque le matériau est Nb₄Al₁C₃, la surface interne du tube au niveau du deuxième tronçon 14 est recouverte, de l'extérieur vers l'intérieur :
- d'une seule couche en Nb₂AlC ;
- d'une première couche en Nb₂AlC et d'une deuxième couche en Ti₂AlC ;
- d'une première couche en Nb₂AlC, d'une deuxième couche en Ti₂AlC et d'une troisième couche en AlN ; ou
- d'une première couche en Nb₂AlC, d'une deuxième couche en Ti₂AlC, d'une troisième couche en Ti₂AlN et d'une quatrième couche en AlN.

Autre exemple, lorsque le matériau est Nb₂AlC, la surface interne du tube au niveau du deuxième tronçon 14 est recouverte, de l'extérieur vers l'intérieur :
- d'une seule couche en Ti₂AlC ;
- d'une première couche en Ti₂AlC et d'une deuxième couche en AlN ; ou
- d'une première couche en Ti₂AlC, d'une deuxième couche en Ti₂AlN et d'une troisième couche en AlN.

Toujours autre exemple, lorsque le matériau est Ti₂AlC, la surface interne du tube au niveau du deuxième tronçon 14 est recouverte, de l'extérieur vers l'intérieur :
- d'une seule couche en AlN ; ou
- d'une première couche en Ti₂AlN et d'une deuxième couche en AlN.

Les ordres de couches présentés ci-dessus sont importants. En effet, ils permettent d'éviter la formation de phases secondaires aux interfaces entre les différentes couches ; l'existence d'une solution solide continue étant de mise entre ces phases.

Les configurations présentant AlN dans la couche la plus interne sont notamment adaptées au tirage d'alliages exempts d'aluminium et ayant des températures de fusion supérieures à 1600°C.

Les couches présentent de préférence une épaisseur comprise entre 50 µm et 1000 µm. Par exemple : 60 µm, 70 µm, 80 µm, 90 µm, 100 µm, 250 µm, 500 µm, ou 750 µm.

Par ailleurs, le choix des matériaux mentionnés ci-dessus a pour avantage aussi de faciliter la fabrication de l'anneau mouleur. En effet, tous ces matériaux sont aujourd'hui disponibles sous la forme de poudres. Ainsi, pour réaliser l'anneau mouleur, les différentes poudres choisies peuvent être densifiées ou déposées sous forme de couches. Les températures nécessaires pour densifier ces différents matériaux sont relativement proches, entre 1400 et 1700°C, ce qui peut permettre notamment de les cofritter entre elles. Dans tous les cas, la méthode suivante pourra être mise en œuvre : les différents matériaux sont positionnés de manière concentrique dans un moule permettant le frittage à haute température de poudres. Si des épaisseurs fines sont nécessaires (i.e. inférieures à 250 µm), le procédé de pulvérisation à froid *(cold spray* en anglais) pourra être utilisé pour créer sur la surface interne de l'anneau mouleur les couches nécessaires. Pour les cas faisant intervenir AlN, et si une épaisseur fine (i.e. inférieure à 250µm) est nécessaire, le procédé de pulvérisation cathodique magnétron en régime d'impulsions de haute puissance (aussi appelé HiPIMS) pourra être mis en œuvre sur la face interne de l'anneau mouleur.

Pour le cofrittage, le procédé de frittage flash *(sparkplasma sintering* en anglais) peut être utilisé par exemple en appliquant le cycle de densification suivant :
- température maximale de frittage : 1500-1600°C ;
- temps de maintien : 10-30 min ;
- pression appliquée : 30-100 MPa ;
- atmosphère : vide.

Une couche additionnelle non en contact avec l'alliage en fusion peut être ajoutée dans l'anneau mouleur, par exemple sur la surface externe, mais de manière générale à tout niveau avec pour seule limitation qu'elle ne soit pas en contact avec l'alliage en fusion. Cette couche additionnelle est constituée d'un matériau ferromagnétique, notamment un alliage ferromagnétique. Cette couche additionnelle permet de favoriser le couplage magnétique avec l'anneau mouleur. Des exemples de matériaux pour une telle couche sont : le fer pur, alliages FeCo ou FeSi, etc. La couche additionnelle présente de préférence une épaisseur d'au moins 250 µm, par exemple 300 µm, 350 µm, 400 µm, 450 µm, 500 µm. Cette couche additionnelle peut être obtenue par projection thermique ou pulvérisation à frois *(cold spray* en anglais).

Le premier tronçon **13** et le deuxième tronçon **14** peuvent être reliés l'un à l'autre par une jonction **17** réalisée par assemblage mécanique ou soudage. La jonction **17** est de préférence comprise dans la zone froide de l'anneau mouleur. En effet, cela évite de limiter les techniques d'assemblage mais également de tirer parti de la ductilité du cuivre pour limiter les contraintes de flexion dans les empilements de couches en phase MAX.

Le troisième tronçon **15,** quand il est prévu est une zone froide pour le refroidissement de l'alliage.

La deuxième extrémité **12** de l'anneau mouleur peut présenter un chanfrein facilitant l'insertion de l'anneau mouleur dans l'installation pour l'obtention de lingot d'alliage par tirage. Lorsque le troisième tronçon **15** est prévu, le chanfrein peut être réalisé dans le troisième tronçon **15,** notamment de manière à occuper entièrement le troisième tronçon **15.**

L'anneau mouleur **1** peut comprendre en outre une collerette **16** s'étendant à partir de la première extrémité **11** perpendiculairement à l'extension du premier tronçon **13** et vers l'extérieur. La collerette **16** est de préférence circulaire, mais pas nécessairement. Elle peut présenter une forme carrée, rectangulaire ou triangulaire, optionnellement avec les coins arrondis.

La lumière à l'intérieur de l'anneau mouleur confère au lingot d'alliage sa forme. Etant donné que le lingot doit pouvoir être tiré de la première extrémité vers la deuxième extrémité, la paroi interne de l'anneau mouleur est un cylindre mathématique, c'est-à-dire une surface générée par des génératrices parallèles entre elles autour d'une courbe fermée et s'étendant entre la première et deuxième extrémités **11, 12.** Bien que de préférence, la courbe fermée soit un cercle (le lingot tiré est donc un cylindre droit à base circulaire), la présente invention n'est pas limitée à une telle forme. Notamment, la courbe fermée peut être un carré, un rectangle ou un triangle. Les angles peuvent également être arrondis.

L'épaisseur des parois au niveau du premier tronçon **13,** du deuxième tronçon **14** et du troisième tronçon **15** est de préférence choisie en fonction du gradient de température maximal que l'anneau mouleur **1** doit supporter entre sa surface interne au contact de l'alliage et sa surface externe. Notamment, les épaisseurs sont choisies suivant Math. 1 et Math. 2 ci-dessus.

De manière générale, l'épaisseur e1 du premier tronçon **L1** est inférieure à l'épaisseur e2 du tronçon L2. Ainsi, un épaulement est formé entre les premier et deuxième tronçons. Cet épaulement est de préférence supérieur à 90° et correspond de préférence à la jonction des matériaux des deux tronçons.

L'anneau mouleur **1** décrit ci-dessus peut être avantageusement utilisé dans un procédé d'obtention d'un produit en alliage de titane ou en intermétallique TiAl par fusion par torche plasma pour obtenir un alliage présentant une structure dirigée.

Le procédé est représenté schématiquement sur la figure 1 est comprend :
- la sélection d'un anneau mouleur **1** tel que décrit ci-dessus et dont la longueur L1 est comprise entre 0,065 et 0,09 m et la longueur L2 entre 0,17 et 0,3 m, et dont l'épaisseur e1 et e2 des premier et deuxième tronçons est choisie : $R \left(exp\left(\frac{L {1}_{min} Δ T 1}{A 1}\right)-1\right) \leq e 1 \leq R \left(exp\left(\frac{L {1}_{max} Δ T 1}{A 1}\right)-1\right)$ $R \left(exp\left(\frac{L {2}_{min} Δ T 2}{A 2}\right)-1\right) \leq e 2 \leq R \left(exp\left(\frac{L {2}_{max} Δ T 2}{A 2}\right)-1\right)$ où R est le rayon intérieur de l'anneau mouleur, ΔT1 est le gradient thermique maximal souhaité dans le premier tronçon, ΔT2 est le gradient thermique maximal souhaité dans le deuxième tronçon, A1 est égal à 9 °C.m et A2 à 60 °C.m, L1ₘᵢₙ est égal à 0,065 m, L1ₘₐₓ à 0,09 m, L2ₘᵢₙ à 0,17 m, et L2ₘₐₓ à 0,3 m :
- le chauffage de la surface de l'alliage fondu au niveau de l'anneau mouleur, notamment par une torche plasma **3 ;**
- le refroidissement du premier tronçon **13** de l'anneau mouleur **1** formant une zone froide, notamment par des moyens de refroidissement **4,** le refroidissement formant une couronne semi-solide d'alliage ;
- le chauffage, notamment par une chauffe **5,** du deuxième tronçon **14** de l'anneau mouleur **1** formant une zone chaude engendrant ainsi un front de solidification de l'alliage dans cette zone chaude et dont la planéité par rapport à un plan perpendiculaire à une direction de tirage est inférieure à 10° ; et
- le tirage de l'alliage solidifié à une vitesse supérieure à 10⁻⁴ m/s suivant une direction de tirage.

Le procédé peut comprendre en outre le refroidissement du troisième tronçon **15** de l'anneau mouleur formant une deuxième zone froide, notamment par un deuxième moyen de refroidissement **6.**

En amont des étapes décrites ci-dessus, le procédé peut comprendre la fourniture de matière première **MP** (notamment sous forme de chutes, de briquettes, de barres, d'un mélange éponge/alliage mère, etc.), le chauffage de la matière première **MP** (par exemple par torche plasma **8,** par arcs électriques, par induction, par bombardement électronique, etc.) faisant fondre la matière première **MP** en un alliage fondu brut, le raffinage de l'alliage fondu brut (comprenant par exemple la stabilisation de la température de l'alliage et l'élimination d'impuretés), et le coulage **2** de l'alliage fondu raffiné dans l'anneau mouleur **1.** Ces étapes sont connues de l'état de la technique et ne constituent pas le cœur de la présente invention.

## Revendications

1. Anneau mouleur pour le moulage d'un lingot d'alliage à base de titane ou intermétallique TiAl, formé d'un tube avec une première et une deuxième extrémité et comprenant :
- un premier tronçon en cuivre, et s'étendant à partir de la première extrémité;
- un deuxième tronçon en un matériau en un alliage en phase MAX et s'étendant à partir du premier tronçon;
dans lequel la phase MAX est choisie parmi : Nb₄Al₁C₃, Nb₂AlC, Ti₂AlC et Ti₂AlN.

2. Anneau mouleur selon la revendication 1, dans lequel la surface interne du tube au niveau du deuxième tronçon est recouverte d'une ou de plusieurs couches, chacune des couches est dans un matériau choisi parmi : Nb₄Al₁C₃, Nb₂AlC, Ti₂AlC, Ti₂AlN et AlN.

3. Anneau mouleur selon la revendication 2, dans lequel :
lorsque le matériau est Nb₄Al₁C₃, la surface interne du tube au niveau du deuxième tronçon est recouverte, de l'extérieur vers l'intérieur :
- d'une seule couche en Nb₂AlC ;
- d'une première couche en Nb₂AlC et d'une deuxième couche en Ti₂AlC ;
- d'une première couche en Nb₂AlC, d'une deuxième couche en Ti₂AlC et d'une troisième couche en AlN ; ou
- d'une première couche en Nb₂AlC, d'une deuxième couche en Ti₂AlC, d'une troisième couche en Ti₂AlN et d'une quatrième couche en AlN ;
lorsque le matériau est Nb₂AlC, la surface interne du tube au niveau du deuxième tronçon est recouverte, de l'extérieur vers l'intérieur :
- d'une seule couche en Ti₂AlC ;
- d'une première couche en Ti₂AlC et d'une deuxième couche en AlN ; ou
- d'une première couche en Ti₂AlC, d'une deuxième couche en Ti₂AlN et d'une troisième couche en AlN ;
lorsque le matériau est Ti₂AlC, la surface interne du tube au niveau du deuxième tronçon est recouverte, de l'extérieur vers l'intérieur :
- d'une seule couche en AlN ; ou
- d'une première couche en Ti₂AlN et d'une deuxième couche en AlN.

4. Anneau mouleur selon l'une des revendications 1 à 3, dans lequel le tube comprend en outre un couche additionnelle en un matériau ferromagnétique.

5. Anneau mouleur selon l'une des revendications 1 à 4, dans lequel le premier tronçon et le deuxième tronçon étant reliés l'un à l'autre par une jonction réalisée par assemblage mécanique ou soudage.

6. Anneau mouleur selon l'une des revendications 1 à 5, comprenant en outre un troisième tronçon s'étendant à partir du deuxième tronçon jusqu'à la deuxième extrémité, notamment sur une longueur d'au moins 0,03 m, et en un matériau thermiquement conducteur.

7. Anneau mouleur selon l'une des revendications 1 à 6, comprenant en outre une collerette s'étendant à partir de la première extrémité perpendiculairement à l'extension du premier tronçon et vers l'extérieur.

8. Procédé d'obtention d'un produit en alliage de titane ou en intermétallique TiAl par fusion par torche plasma, l'alliage présentant une structure dirigée, le procédé comprenant :
- la sélection d'un anneau mouleur selon l'une des revendications ci-dessus dont la longueur L1 du premier tronçon est comprise entre 0,065 et 0,09 m et la longueur L2 du deuxième tronçon est comprise entre 0,17 et 0,3 m, et dont l'épaisseur e1 et e2 des premier et deuxième tronçons est choisie : $R \left(exp\left(\frac{L {1}_{min} Δ T 1}{A 1}\right)-1\right) \leq e 1 \leq R \left(exp\left(\frac{L {1}_{max} Δ T 1}{A 1}\right)-1\right)$ $R \left(exp\left(\frac{L {2}_{min} Δ T 2}{A 2}\right)-1\right) \leq e 2 \leq R \left(exp\left(\frac{L {2}_{max} Δ T 2}{A 2}\right)-1\right)$ où R est le rayon intérieur de l'anneau mouleur, ΔT1 est le gradient thermique maximal souhaité dans le premier tronçon, ΔT2 est le gradient thermique maximal souhaité dans le deuxième tronçon, A1 est égal à 9 °C.m et A2 à 60 °C.m, L1ₘᵢₙ est égal à 0,065 m, L1ₘₐₓ à 0,09 m, L2ₘᵢₙ à 0,17 m, et L2ₘₐₓ à 0,3 m :
- le chauffage de la surface de l'alliage fondu au niveau de l'anneau mouleur ;
- le refroidissement du premier tronçon de l'anneau mouleur formant une zone froide, le refroidissement formant une couronne semi-solide d'alliage ;
- le chauffage du deuxième tronçon de l'anneau mouleur formant une zone chaude engendrant ainsi un front de solidification de l'alliage dans cette zone chaude et dont la planéité par rapport à un plan perpendiculaire à une direction de tirage est inférieure à 10° ; et
- le tirage de l'alliage solidifié à une vitesse supérieure à 10⁻⁴ m/s suivant une direction de tirage.

## Patentansprüche

1. Gießring zum Gießen eines Barrens aus einer Legierung auf Titanbasis oder einer TiAl-Intermetalllegierung, der aus einem Rohr mit einem ersten und einem zweiten Ende gebildet ist und umfasst:
- einen ersten Abschnitt aus Kupfer, der sich von dem ersten Ende aus erstreckt;
- einen zweiten Abschnitt aus einem Material aus einer Legierung mit MAX-Phase, der sich von dem ersten Abschnitt aus erstreckt;
wobei die MAX-Phase ausgewählt ist aus: Nb₄Al₁C₃, Nb₂AlC, Ti₂AlC und Ti₂AlN.

2. Gießring nach Anspruch 1,
wobei die Innenfläche des Rohrs am zweiten Abschnitt mit einer oder mehreren Schichten beschichtet ist, wobei jede der Schichten aus einem Material besteht, das ausgewählt ist aus: Nb₄Al₁C₃, Nb₂AlC, Ti₂AlC, Ti₂AlN und AIN.

3. Gießring nach Anspruch 2, wobei
dann, wenn das Material Nb₄Al₁C₃ ist, die Innenfläche des Rohrs am zweiten Abschnitt von außen nach innen beschichtet ist mit:
- einer einzigen Schicht aus Nb₂AlC;
- einer ersten Schicht aus Nb₂AlC und einer zweiten Schicht aus Ti₂AlC;
- einer ersten Schicht aus Nb₂AlC, einer zweiten Schicht aus Ti₂AlC und einer dritten Schicht aus AIN; oder
- einer ersten Schicht aus Nb₂AlC, einer zweiten Schicht aus Ti₂AlC, einer dritten Schicht aus Ti₂AlN und einer vierten Schicht aus AIN;
dann, wenn das Material Nb₂AlC ist, die Innenfläche des Rohrs am zweiten Abschnitt von außen nach innen beschichtet ist mit:
- einer einzigen Schicht aus Ti₂AlC;
- einer ersten Schicht aus Ti₂AlC und einer zweiten Schicht aus AIN; oder
- einer ersten Schicht aus Ti₂AlC, einer zweiten Schicht aus Ti₂AlN und einer dritten Schicht aus AIN;
dann, wenn das Material Ti₂AlC ist, die Innenfläche des Rohrs am zweiten Abschnitt von außen nach innen beschichtet ist mit:
- einer einzigen Schicht aus AIN; oder
- mit einer ersten Schicht aus Ti₂AlN und einer zweiten Schicht aus AIN.

4. Gießring nach einem der Ansprüche 1 bis 3,
wobei das Rohr ferner eine weitere Schicht aus einem ferromagnetischen Material umfasst.

5. Gießring nach einem der Ansprüche 1 bis 4,
wobei der erste Abschnitt und der zweite Abschnitt durch eine Verbindung miteinander verbunden sind, die durch mechanisches Fügen oder Schweißen hergestellt ist.

6. Gießring nach einem der Ansprüche 1 bis 5,
ferner umfassend einen dritten Abschnitt, der sich vom zweiten Abschnitt bis zum zweiten Ende erstreckt, insbesondere über eine Länge von mindestens 0,03 m, und aus einem wärmeleitenden Material besteht.

7. Gießring nach einem der Ansprüche 1 bis 6,
ferner umfassend einen Kragen, der sich senkrecht zur Erstreckung des ersten Abschnitts vom ersten Ende nach außen erstreckt.

8. Verfahren zur Herstellung eines Erzeugnisses aus Titanlegierung oder TiAl-Intermetalllegierung durch Aufschmelzen mittels Plasmabrenners, wobei die Legierung eine gerichtete Struktur aufweist, wobei das Verfahren umfasst:
- Auswählen eines Gießrings nach einem der vorhergehenden Ansprüche, bei dem die Länge L1 des ersten Abschnitts zwischen 0,065 und 0,09 m und die Länge L2 des zweiten Abschnitts zwischen 0,17 und 0,3 m liegt, und bei dem die Dicke e1 und e2 des ersten bzw. zweiten Abschnitts so gewählt ist, dass $R \left(exp\left(\frac{L {1}_{min} Δ T 1}{A 1}\right)-1\right) \leq e 1 \leq R \left(exp\left(\frac{L {1}_{max} Δ T 1}{A 1}\right)-1\right)$ $R \left(exp\left(\frac{L {2}_{min} Δ T 2}{A 2}\right)-1\right) \leq e 2 \leq R \left(exp\left(\frac{L {2}_{max} Δ T 2}{A 2}\right)-1\right)$ wobei R der Innenradius des Gießrings ist, ΔT1 der gewünschte maximale Temperaturgradient im ersten Abschnitt ist, ΔT2 der gewünschte maximale Temperaturgradient im zweiten Abschnitt ist, A1 gleich 9°C.m und A2 gleich 60 °C.m ist, L1ₘᵢₙ gleich 0,065 m ist, L1ₘₐₓ gleich 0,09 m ist, L2ₘᵢₙ gleich 0,17 m ist und L2ₘₐₓ gleich 0,3 m ist,
- Erhitzen der Oberfläche der geschmolzenen Legierung am Gießring;
- Abkühlen des ersten Abschnitts des Gießrings, der einen Kaltbereich bildet, wobei durch das Abkühlen ein halbfester Legierungsring entsteht;
- Erhitzen des zweiten Abschnitts des Gießrings, der einen Heißbereich bildet, wodurch eine Erstarrungsfront der Legierung in diesem Heißbereich erzeugt wird, deren Ebenheit in Bezug auf eine Ebene senkrecht zu einer Abzugsrichtung weniger als 10° beträgt; und
- Abziehen der erstarrten Legierung mit einer Geschwindigkeit von mehr als 10⁻⁴ m/s entlang einer Abzugsrichtung.

## Claims

1. A casting ring for molding a ingot made of a titanium-based alloy or a TiAl intermetallic alloy, made of a tube with first and second ends and comprising:
- a first section made of copper, and extending from the first end;
- a second section made of a MAX phase alloy material and extending from the first section;
wherein the MAX phase is selected from among: Nb₄Al₁C₃, Nb₂AlC, Ti₂AlC and Ti₂AlN.

2. The casting ring according to claim 1, wherein the inner surface of the tube at the second section is covered with one or more layer(s), each of the layers being made of a material selected from among: Nb₄Al₁C₃, Nb₂AlC, Ti₂AlC, Ti₂AlN and AlN.

3. The casting ring according to claim 2, wherein:
when the material is Nb₄Al₁C₃, the inner surface of the tube at the second section is covered, from the outside inwards, with:
- one single layer of Nb₂AlC;
- a first layer of Nb₂AlC and a second layer of Ti₂AlC;
- a first layer of Nb₂AlC, a second layer of Ti₂AlC and a third layer of AlN; or
- a first layer of Nb₂AlC, a second layer of Ti₂AlC, a third layer of Ti₂AlN and a fourth layer of AlN;
when the material is Nb₂AlC, the inner surface of the tube at the second section is covered, from the outside inwards, with:
- one single layer of Ti₂AlC;
- a first layer of Ti₂AlC and a second layer of AlN; or
- a first layer of Ti₂AlC, a second layer of Ti₂AlN and a third layer of AlN;
when the material is Ti₂AlC, the inner surface of the tube at the second section is covered, from the outside inwards, with:
- one single layer of AlN; or
- a first layer of Ti₂AlN and a second layer of AlN.

4. The casting ring according to one of claims 1 to 3, wherein the tube further comprises an additional layer of a ferromagnetic material.

5. The casting ring according to one of claims 1 to 4, wherein the first section and the second section are connected to each other by a junction made by mechanical assembly or welding.

6. The casting ring according to one of claims 1 to 5, further comprising a third section extending from the second section up to the second end, in particular over a length of at least 0.03 m, and a heat-conductive material.

7. The casting ring according to one of claims 1 to 6, further comprising an annular flange extending from the first end perpendicular to the extension of the first section and outwards.

8. A method for obtaining a product made of a titanium alloy or a TiAl intermetallic alloy by plasma torch melting, the alloy having an oriented structure, the method comprising:
- selecting a casting ring according to one of the claims hereinabove, wherein length L1 is comprised between 0.065 and 0.09 m and length L2 is comprised between 0.17 and 0.3 m, and the thickness el and e2 of the first and second sections is selected according to: $R \left(exp\left(\frac{L {1}_{min} Δ T 1}{A 1}\right)-1\right) \leq e 1 \leq R \left(exp\left(\frac{L {1}_{max} Δ T 1}{A 1}\right)-1\right)$ $R \left(exp\left(\frac{L {2}_{min} Δ T 2}{A 2}\right)-1\right) \leq e 2 \leq R \left(exp\left(\frac{L {2}_{max} Δ T 2}{A 2}\right)-1\right)$ where R is the inner radius of the casting ring, ΔT1 is the desired maximum thermal gradient in the first section, ΔT2 is the desired maximum thermal gradient in the second section, Al is equal to 9°C.m and A2 to 60°C.m, L1ₘᵢₙ is equal to 0.065 m, L1ₘₐₓ to 0,09 m, L2ₘᵢₙ to 0.17 m, and L2ₘₐₓ to 0.3 m:
- heating the surface of the molten alloy at the casting ring;
- cooling the first section of the casting ring thereby forming a cold area, cooling forming a semi-solid crown of alloy;
- heating the second section of the casting ring thereby forming a hot area and thus generating an alloy solidification front in this hot area and the flatness of which, with respect to a plane perpendicular to a drawing direction, is less than 10°; and
- drawing the solidified alloy at a speed higher than 10⁻⁴ m/s along a drawing direction.
